# EUROPÄISCHE PATENTANMELDUNG

(11) **EP 2 700 736 A1**
(43) Veröffentlichungstag der Anmeldung: **26.02.2014**
(21) Anmeldenummer: 12006032.2
(22) Anmeldetag: 23.08.2012
(51) Int. Cl.: C23C 22/68, C23C 22/78, C23C 22/83, C23F 1/28, C23G 1/08

(54) **Verfahren zum Aufbringen eines dursichtigen Lackes auf eisenhaltigen Oberflächen**

(71) Anmelder: Boening, Lutz, 56070 Koblenz (DE)
(72) Erfinder: Boening, Lutz, 56070 Koblenz (DE)
(74) Vertreter: Preis, Tobias

(57) **Zusammenfassung**

Lackiermethode für den Einsatz auf eisenhaltigen Oberflächen die, die durch den Einsatz einer korrosionsbeschleunigenden Flüssigkeit einen beliebig beeinflussten Korrosionsprozess auf einer eisenhaltigen Oberfläche fixiert und gewerblich nutzbar ist.

## Beschreibung

Bei üblichen Lackiermethoden werden die Oberflächen in der Regel mit Lacken behandelt, bzw. werden Lacke in mechanischen Prozessen auf die zu lackierenden Oberflächen aufgebracht. Diese Methoden kennzeichnen sich dadurch, dass sie schnell durchgeführt werden können, um einen gewerblichen Einsatz zu gewährleisten. Es kommen hier schnell trocknende und aushärtende Lacke zum Einsatz.

Bevorzugt aus dem Bereich der bildenden Künste ist bekannt, dass Gegenstände aus eisenhaltigen Werkstoffen hergestellt werden. Die Oberflächen dieser Gegenstände werden nicht lackiert. Bei diesen Gegenständen setzt ein gewünschter Korrosionsprozess ein, der die Optik der Gegenstandsoberfläche beeinflusst.

Die bekannten Lackiermethoden haben den Nachteil, dass die Optik eines selbständigen Korriosoinsprozesses auf den Oberflächen nicht darstellbar ist, sondern künstlich erzeugt werden muss.

Bei dem gewollten Einsatz des optikbeeinflussenden Korrosionsprozess wie z.B. in den bildenden Künsten besteht der Nachteil, dass auf diesen selbst und sein optisches Ergebnis kein Einfluss genommen werden kann.

Der unbeeinflusste Korrosionsprozess ist bei der gewerblichen bzw. industriellen Herstellung von Gegenständen wegen seiner zeitlichen Dauer nicht einsetzbar. Weiterhin setzt dieser sich unbegrenzt bis zum Verfall des Gegenstandes fort.

Diese Probleme werden mit den in den Patentansprüchen 1. aufgeführten Merkmalen gelöst.

Mit der Erfindung soll erreicht werden, dass eine Lackiermethode für den Einsatz auf eisenhaltigen Oberflächen geschaffen wird, die einen beliebig beeinflussten Korrosionsprozess auf einer eisenhaltigen Oberfläche fixiert und gewerblich nutzbar ist.

Die im Patentanspruch beschriebene Verwendung der korrosionsbeschleunigenden Flüssigkeit wie eine Säure oder Base hat den Vorteil, dass auf der behandelten Oberfläche die Korrosion in der Art beschleunigt wird, dass der Korrosionsprozess sofort mit Aufbringen beginnt und sogleich optisch wahrnehmbar ist. Dieser Korrosionsprozess gewährleistet auf Grund seiner Schnelligkeit und einfachen Umsetzung die Möglichkeit, diesen in gewerbliche bzw. industrielle Herstellungsvorgänge und zugleich kostengünstig zu integrieren. Als Säuren können z.B. Schwefelsäure und Salzsäure zum Einsatz kommen. Die Dauer der Einwirkzeit beeinflusst das optische Ergebnis.

Das im Patentanspruch beschriebene Aufbringen einer weiteren Flüssigkeit wie z.B. Wasser hat den Vorteil, dass die Optik der sich im Korrosionsprozess befindlichen Oberfläche gestaltet werden kann. Zum Beispiel kann die Oberfläche bebraust oder mit Flüssigkeitsstrahlen bearbeitet werden. Je nach Einsatz der Flüssigkeit können stets individuelle Optiken der Oberfläche erreicht werden, jedoch ist durch Einsatz einer automatisierten Fertigung die Herstellung der in der Industrie üblichen Serien möglich. Auch dieses Aufbringen der Flüssigkeit gewährleistet auf Grund seiner Schnelligkeit und einfachen Umsetzung die Möglichkeit, diesen Arbeitsschritt problemlos in gewerbliche bzw. industrielle Herstellungsvorgänge und zugleich kostengünstig zu integrieren.

Das im Patentanspruch beschriebene Aufbringen eines durchsichtigen Lackes auf die sich im Korrosionsprozess befindliche eisenhaltige Oberfläche hat den Vorteil, dass hierdurch der zuvor provozierte und beschleunigte Korrosionsprozess beliebig gestoppt werden kann. Hierdurch wird die zuvor beeinflusste Optik der Oberfläche in der beabsichtigten Ausgestaltung auf Dauer konserviert. Weiterhin liegt hierin der Vorteil, dass der Lack die eisenhaltige Oberfläche nachhaltig und auf Dauer vor weiterer Korrosion schützt. Auch dieses Aufbringen des Lackes gewährleistet auf Grund seiner Schnelligkeit und einfachen Umsetzung ebenfalls die Möglichkeit, diesen Arbeitsschritt problemlos in gewerbliche bzw. industrielle Herstellungsvorgänge und zugleich kostengünstig zu integrieren.

Sämtliche im Patentanspruch aufgeführten Merkmale sind so ausgestaltet, dass die Arbeitsschritte nach jeder erdenklicher Fertigungsmethode, sei es beispielsweise in Handarbeit, oder zum Beispiel auch in großer Serienproduktion auf sämtlichen Waren und Produkte angewendet werden können, die mit einer eisenhaltigen Oberfläche ausgestattet sind.

Mit der Erfindung wird die Herstellung von beliebig vieler Unikate oder von beliebig großen Serien ermöglicht.

Die Erfindung schafft also eine Lackiermethode für den Einsatz auf eisenhaltigen Oberflächen, die einen beliebig beeinflussten Korrosionsprozess auf einer eisenhaltigen Oberfläche fixiert und gewerblich nutzbar ist.

## Patentansprüche

1. Lackiermethode für den Einsatz auf eisenhaltigen Oberflächen, **dadurch gekennzeichnet, dass** auf die zu lackierende eisenhaltige Oberfläche eine korrosionsbeschleunigende Flüssigkeit wie eine Säure oder eine Base, aufgebracht wird, weiterhin **dadurch gekennzeichnet, dass** nach Aufbringen der korrosionsbeschleunigenden Flüssigkeit auf die Oberfläche eine weitere Flüssigkeit, wie Wasser aufgebracht wird, welche die Optik der Oberfläche beeinflusst, die sich durch das Aufbringen der korrosionsbeschleunigenden Flüssigkeit im provozierten beschleunigten Korrosionsprozess befindet, weiterhin **dadurch gekennzeichnet, dass** der optisch beeinflusste Korrosionsprozess auf der eisenhaltige Oberfläche durch das weitere Aufbringen eines durchsichtigen Lackes dauerhaft gestoppt und konserviert wird.
